# EUROPÄISCHE PATENTSCHRIFT

(11) **EP 1 471 030 B1**
(45) Veröffentlichungstag und Bekanntmachung des Hinweises auf die Patenterteilung: **29.07.2009**
(21) Anmeldenummer: 04008524.3
(22) Anmeldetag: 08.04.2004
(51) Int. Cl.: B66B 15/04

(54) **Treibscheibe für aufzüge und deren herstellungsverfahren**
Drive pulley for elevators and it's manufacturing process
Poulie d'entraînement pour élévateur et sa méthode de production

(30) Priorität: 22.04.2003 EP 03405278
(43) Veröffentlichungstag der Anmeldung: 27.10.2004
(73) Patentinhaber: Inventio AG, 6052 Hergiswil (CH)
(72) Erfinder: Ammon, Urs, 6030 Ebikon (CH); Bloch, Hanspeter, 6033 Buchrain (CH)

(56) Entgegenhaltungen:
- DE-B- 1 042 307
- DE-B- 1 120 702
- DE-B- 1 162 155

## Beschreibung

Die Erfindung betrifft eine Treibscheibe für Aufzüge und deren Herstellungsverfahren.

Bekanntermassen werden Treibscheiben für Aufzüge gegenwärtig aus Lamellengraphit enthaltenden Gusseisen (ÖV 200, bzw. ÖV 250) hergestellt. Als Fertigungsgrundstoff wird hierzu hämatitisches graues Rohgusseisen mit einem Zuschlag von Ferrosilizium benutzt. Nach dem Abgiessen, d. h. nach dem Abkühlen des Gussstückes folgt eine entspannende Normalisierbehandlung. Danach wird die Treibscheibe aus dem Gusstück durch Entspannung fertig bearbeitet (Siehe z. B. das Buch von Dr. Verö und Dr. Käldor: "Metallurgie der Eisenlegierungen", Technischer Buchverlag, Budapest, 1966, Seite 282-299; oder das Lehrbuch von Dr. Gillemot: Die Technologie der Konstruktions-Werkstoffe." Band I., Lehrbuch-Verlag, Budapest, 1954).

Gemäss den Betriebserfahrungen können die nach der obigen Technologie hergestellten Treibscheiben - selbst bei sehr sorgsamer Betriebsbedingung - eine akzeptable Lebensdauer nicht erreichen, da der allzu schnelle Verschleiss der gusseisernen Seilnuten durch das Stahlseil einen vorzeitigen Seilaustausch erforderlich macht. Dadurch aber wird der Kostenaufwand für Erhaltung der Anlage beträchtlich erhöht, ganz abgesehen von den zwangsläufig anfallenden Stillstandkosten der Aufzüge, die insbesondere bei vielstöckigen Wohngebäuden für die Bewohner schwer erträgliche Unbequemlichkeiten, Zeitverluste und Ärgernisse erbringen. Für die Betreiber solcher Anlagen wäre es akzeptabel, wenn die Lebensdauer der Kombination "Treibscheibe - Stahlseil" wenigstens einen Benützungszyklus von etwa 10 Jahren gestatten würde. Leider kann dieser wünschenswerte Kennwert heute, mit den Treibscheiben aus Lamellengraphit-Gusseisen nicht einmal angenähert erzielt werden.

Bei den Treibscheiben ist der zulässige maximale Rillendruck von der Härte des Nutenwerkstoffs abhängig. Eine Vergrösserung der herkömmlichen Werkstoffhärte der aus Lamellengraphit als Gusseisenstück hergestellten Seilnut von HB = 180 kp/mm² wäre auch schon deshalb wünschenswert, da nach den heute gültigen Grundprinzipien der Treibscheibenbemessung das Seil als kontinuierliche Fläche, der Rillendruck aber als gleichmässig verteilte Last angenommen werden muss. Das aber entspricht nicht ganz der wirklichen Lage, da ja die Belastung des Stahlseils keineswegs "gleichmässig verteilt" zu betrachten ist, sodass in den Berührungspunkten (der Scheibennut - Stahlseil) "Herzische Spannungen" auftreten.

Ferner ist der Verschleiss der Treibscheibenrille - bei ansonsten richtiger Planung, Fertigung, Einbau und vorschriftsmässigem Betrieb - ausschlaggebend abhängig von auftretendern Seilgleiten bzw. Seilschlüpfen. Die relative Geschwindigkeit des Gleitens bzw. Schlüpfens zwischen Nut und Seil könnte prinzipiell durch eine Erhöhung der Treibfähigkeit verhindert werden, diesem aber setzt der maximal zulässige Rillendruckwert eine Grenze, der wiederum eine Funktion der Treibscheibenhärte ist.

Das Patentdokument DE 1120702 offenbart eine Treibscheibe mit zwei Sektoren (2,3), wobei der Sektor (2) aus einer Gusslegierung G Al Si besteht und der Sektor (3) aus einem weicheren, lederartigen thermoplastischen Kunststoff besteht. Aufgabe für die Einführung des thermoplastischen Kunststoffes ist die Verbesserung der Seilmitnahmefähigkeit.

Aus der Patentschrift EP 279896 ist ein Verfahren zum Herstellen von Treibscheiben von Aufzuganlagen bekannt, wobei die äussere Fläche der Treibscheibe, wenigstens die seilführenden Rillenoberflächen, einem Härtungsverfahren unterzogen wird.

Nach einem Merkmal dieser Patentschrift ist es bei grösseren Beanspruchungen von Vorteil, wenn nach der Fertigbearbeitung der seilaufnehmenden Nutoberflächen, diese einem Härtungsverfahren, vorzugsweise einem Flammenverfahren unterzogen werden. Dieser Massnahme ist es z.B. zu verdanken, dass bei Treibscheiben von gleichen Abmessungen und gleicher Gusstechnologie - der verschiedenen Belastung entsprechend - Seilrillen von verschiedener Oberflächenhärte auszugestaltet, noch dazu mit einem relativ geringen Kostenaufwand.

Das in der Patentschrift EP 279896 beschriebene Härten der Treibscheibe erhöht die Traktion, jedoch kann das Material verspröden und Rissbildungen Vorschub leisten. Diese Unregelmässigkeiten führen zu einer verkürzten Lebensdauer der Treibscheibe. Obwohl also die Verschleissbeständigkeit der Treibscheibe durch das Härten erhöht wird, wird die Lebensdauer der Treibscheibe durch die Verbreitung der Risse andererseits verkürzt.

Aufgabe der vorliegenden Erfindung ist es, diesen Nachteil zu beheben und eine Treibscheibe für Aufzüge und deren Herstellungsverfahren vorzuschlagen, welche Treibscheibe gehärtet ist und nicht rissanfällig ist bzw. nicht zur Rissbildung neigt.

Diese Aufgabe wird erfindungsgemäss durch eine Treibscheibe gelöst, welche Treibscheibe mindestens zwei Sektoren aufweist, wobei mindestens ein Sektor gehärtet ist und mindestens ein Sektor nicht gehärtet ist.

Vorteilhafterweise ist die Treibscheibe aus einem Stück gegossen oder gefertigt. Durch das sektorenweise Härten der Treibscheibe lösen sich während des Härtens entstehende Spannungen leichter und die Wahrscheinlichkeit einer Rissbildung wird deswegen reduziert.

Mit Härte wird hier jeder mechanische, thermische oder chemische Prozess verstanden, welcher die Gefüge eines Materials modifiziert und dadurch seine Härte erhöht.

Mit Oberfläche der Treibscheibe wird hier die äussere zylindrische Fläche der Treibscheibe gemeint, welche die Seile trägt und welche während des Aufzugsbetriebs abgenutzt wird.

Die Sektoren der Treibscheibe sind hier als die zylindrischen Kreisausschnitte der Treibscheibe definiert, die in einem Winkelbereich vom Zentrum der Treibscheibe abgegrenzt und ausgemessen werden. Der Winkel des Sektors wird durch die beiden Sektorenseiten und begrenzt.

Mit Härten eines Sektors wird sowohl die Bildung einer dünnen gehärteten Schicht an der Oberfläche der Treibscheibe, die im Winkelbereich des Sektors unterliegt, gemeint, bzw. das Härten des Materials dieses Sektors unterhalb der Oberfläche der Treibscheibe.

Die Erfindung wird anhand der folgenden Figur 1 eingehender erläutert.

Fig. 1 zeigt eine gehärtete Treibscheibe 1 für Aufzüge nach einer bevorzugten Ausführung der vorliegenden Erfindung.

Für normale Inanspruchnahme, d.h. als Aufzug für ein Wohngebäude mittlerer Bauhöhe wird eine sechsrillige Treibscheibe von 638 mm Nenndurchmesser fabriziert. Als Basiswerkstoff wird in bekannter Weise vom hämatitischen Grundroheisen ausgegangen, das 4,3 - 4,6 % Kohle, 0,0015 - 0,05 % Mangan; 2,26 - 2,75 % Silizium und 0,035 - 0,11 % Phosphor enthält.

Dem geschmolzenen Basisroheisen wird im vorliegenden Falle Ferrosilizium als Legierungswerkstoff zugegeben, welcher 73 % Silizium, 0,7 % Mangan, 0,1 % Phosphor und 0,08 % Schwefel enthält.

Als nächstfolgenden Schritt des Verfahrens wird der Schwefelgehalt des Schmelzbades unter 0,01 %, - im vorliegenden Falle auf 0,008 % - vermindert, bzw. eingestellt. Dazu wird Magnesiumkoks benutzt, der bei 1480 °C Temperatur in das Schmelzbad gelangt. Die Einführung des Magnesiumkokses in das Schmelzbad erfolgt in der Weise, dass dieser Zuschlag unter den Spiegel des Schmelzbades eingebracht wird.

Unmittelbar vor dem Giessen wird die sekundäre Modifizierung mit Ferrosilizium durchgeführt, zur Verbesserung der Homogenität des Grundgewebes.

Hierauf folgt das Giessen in die Gussform bei 1320 °C Temperatur. Die vollständige Abkühlung erfolgt in der Sandform in ca. 9 Stunden.

Danach wird das abgekühlte Gusstück zwecks Entspannung normalisiert. Dabei wird zunächst das Gusstück im Ofen in bekannter Weise auf 920 °C vorgewärmt, und - nach 4 Stunden Warmhalten bei dieser Temperatur im Ofen - auf 900 °C gekühlt. Danach wird das abgekühlte Gusstück in bekannter Weise auf die Nennbemessungen fertigbearbeitet.

Nach den Ergebnissen der mit den in obiger Weise befertigten Treibscheiben durchgeführten Prüfungen werden am Seilführungsmantel Härtewerte: HB = 210-260 kp/mm² gemessen, (mit einer Kugel von 10 mm Durchmesser, bei 30 kN Belastung). Die Materialprüfung weist nach, dass der Werkstoff des Gusstücks eine ferritische - perlitische Basis hat (mit ca. 30 % Ferrit, Werkstoffgüte: F 30; die Feinheit des Perlits: Pf = 1,4), somit ein Kugelgraphit-Gusseisen mit gleichbleibender Graphitform und Graphitverteilung ist (die Kennwerte für die Graphitform lauten: Ga 9-10; Graphitgrösse: Gm 45; (dessen Festigkeitseigenschaften die auf GÖV 500 bezüglichen Standardvorschriften überschreiten, d. h. R_{p 0,2} = 406 - 459 MPa; Rₘ = 602 - 658 MPa; A₅ = 2,3 - 3,6 %).

Das Kugelgraphit-Eisen enthält: 2,8 - 3,15 % Kohle; 2,8 - 3,1 Silizium; max. 0,3 % Mangan; max. 0, 2 % Phosphat; sowie 0,008 % Schwefel.

Ein solches Gusstück kann leichter zerspannt werden, wie das herkömmliche Gusseisen aus Lamellengraphit, was für die spanabhebenden Werkzeuge z. B. eine um 30 % längere Lebensdauer ergibt. Hierdurch aber wird der Kostenaufwand für eine längere Lebensdauer der Werkzeuge weiter vermindert.

Das Arbeitsstück wird nach der Fertigbearbeitung einer nachträglichen Wärmebehandlung mit nachträglichem Härten unterzogen. Diese Wärmebehandlung hat zum Ziel, die Härte der Oberfläche 2 der Treibscheibe und insbesondere die Härte der Oberfläche der Rillen weiter zu erhöhen und gleichzeitig eine Rissbildung zu vermeiden.

Diese Wärmebehandlung der Rillenoberfläche wird durch Härten, bzw. durch eine, bei 850 °C verrichtete Flammenhärtung durchgeführt. Dabei wird die mit regulierbarer Drehzahl rotierende Treibscheibe, bzw. deren Rillen mit einem spezialen Gasbrennerkopf auf einmal zugleich erhitzt. Der wärmebehandelte Rillenbereich wird danach sofort abgekühlt, beispielweise durch Verdrehen der Treibscheibe. Durch die Rotationsgeschwindigkeit, d. h. durch die Drehzahl der Treibscheibe kann die Dicke der gehärteten Schicht 5 der Rillenoberfläche reguliert werden, die in bevorzugter Ausführung 1 - 1,5 mm beträgt. Der gewünschte Glühwärmegrad kann auf Grund der Farbe (Sauerkirschenrot) in der Praxis festgestellt und identifiziert werden.

Das Härten erfolgt sektoriell. Fig. 1 zeigt beispielweise die gehärtete Schicht 5 eines Sektors mit einem Winkelbereich α. Der Winkel α wird durch die Sektorenseiten 5a und 5b begrenzt.

Ein Sektor 3 der Treibscheibe, der in einem vom Zentrum ausgemessenen Winkelbereich α von 25° unterliegt, wird zuerst gehärtet. Der anliegende Sektor 4 der Treibscheibe, der in einem vom Zentrum ausgemessenen Winkelbereich von 5° unterliegt, wird dann hingegen nicht gehärtet. Das sektorielle Härten der Winkelbereiche wird über den gesamten Kreis der Treibscheibe durchgeführt, d.h. 12 Mal 25° gehärtet getrennt durch 12 Mal 5° ungehärtet. Die Treibscheibe besteht also schliesslich aus einer regelmässigen Folge von gehärteten und nicht gehärteten Sektoren. Die Sektoren der Treibscheibe werden nach der bevorzugten vorliegenden Ausführung der Erfindung sequentiell um den ganzen Umfang der Oberfläche der Treibscheibe gehärtet und nicht gehärtet. Ein gleichzeitiges Härten von allen Sektoren ist auch prinzipiell denkbar. Auch sind unregelmässige Folgen von gehärteten und ungehärteten Sektoren möglich.

Die gemessenen Rillenhärtewerte ergeben sich mit HB = 480-500 kp/mm² für die gehärteten Sektoren. Solche Werte ergeben bei den in der Praxis vorkommenden Beanspruchungen für die Betreiber eine sie befriedigende, lange Lebensdauer, und die Sicherung eines wirtschaftlichen Betriebes.

Über ihre im obigen bereits erwähnten Vorteile hinausgehend ist noch ein wichtiger Vorteil dieser Erfindung, dass für die verschiedenen Belastungsverhältnisse mit der gleichen, universal anwendbaren Technologie Treibscheiben hergestellt werden können, welche dann nötigenfalls nach der Fertigbearbeitung den oben beschriebenen Oberflächenhärteverfahren unterzogen werden können. Damit aber kann die jeweilige optimale Oberflächenhärte und Verschleissbeständigkeit eingestellt werden, da ja die mit dem Verfahren gemäss der Erfindung zustandegebrachte Kugelgraphit-Stoffstruktur hierzu die Möglichkeit bietet. Als Folge des Einsatzes einer Treibscheibe mit erfindungsgemäss längerer Lebensdauer und verbesserter Verschleissbeständigkeit wird eine Gewichtseinsparung erzielt.

Nach den Betriebsergebnissen haben die nach dem obigen Verfahren hergestellten Aufzugtreibscheiben bei Normalbeanspruchung, d.h . bei einem mittelhohen Wohngebäude von acht Stockwerken eine - im Vergleich zu den herkömmlichen Aufzugtreibscheiben - wesentlich erhöhte Verschleissfestigkeit und können demzufolge wesentlich länger betrieben werden. Demzufolge aber kann die Summe der Zwangsstillstandszeiten wesentlich verkürzt werden.

Statt des Flammenhärtens kann auch das Induktionshärten der Oberfläche der Treibscheibe eingesetzt, was zu ähnlichen Resultaten führt.

Die Tiefe des gehärteten Materials kann beliebig variiert werden. Im Minimalfall wird nur eine dünne Schicht der Treibscheibenoberfläche gehärtet, die wenige Mikrometer beträgt. Im extremen Fall wird ein ganzer Sektor der Treibscheibe gehärtet, wobei die gehärtete Zone bis zum Zentrum der Treibscheibe gelangt.

Die sektoriell gehärteten Treibscheiben von Aufzugsantrieben finden Einsatz unabhängig vom Antriebstyp, d.h. mit Getriebe, getriebelos oder Riemenvorgelege.

Alle Geometrievarianten des sektoriellen Härtens, Anzahl Segmente, Winkelaufteilung etc. sind vorstellbar und führen zu positiven Resultaten, unabhängig vom Produktionsverfahren der Treibscheibe und des Härteprozesses respektive deren Bedingungen und Mittel.

Für alle möglichen Rillenformen der Treibscheibe erfolgt eine Reduktion der Rissbildung.

Unabhängig von der Materialwahl der Treibscheibe, das auch ein nicht Gussmaterial sein kann, wirkt sich sowohl das sektorielle Härten über der Umfangsoberfläche der Treibscheibe als auch ein segmentweises Durchhärten der Treibscheibe positiv aus.

Auch können die gehärteten Segmente senkrecht zur Seilrille liegen oder sie können in einem Winkel, also diagonal zur Treibscheibenoberfläche liegen. Dasselbe Härten ist auch bei zweigeteilten Seilscheiben möglich, wobei eine Nachbearbeitung, d.h. ein Nachschleifen der Rillen, notwendig wird um die Laufruhe bei schnelllaufenden Aufzügen sicherzustellen.

## Patentansprüche

1. Treibscheibe (1) für Aufzüge mit mindestens zwei Sektoren (3, 4), wobei die Sektoren als (3, 4) zylindrische Kreisausschnitte der Treibscheibe definiert sind, die in einem Winkelbereich (α) vorn Zentrum der Treibscheibe (1) abgegrenzt sind, **dadurch gekennzeichnet, dass** die Sektoren (3, 4) aus derselben metallischen Legierung bestehen, wobei mindestens einer der Sektoren (3) gehärtet ist und mindestens ein anderer der Sektoren (4) nicht gehärtet ist.

2. Treibscheibe für Aufzüge nach Anspruch 1, **dadurch gekennzeichnet, dass** mindestens ein Sektor im Winkelbereich (α) von 15° bis 35° gehärtet ist und mindestens ein Sektor im Winkelbereich von 1° bis 15° nicht gehärtet ist.

3. Treibscheibe für Aufzüge nach Anspruch 1 bis 2, **dadurch gekennzeichnet, dass** mindestens ein Sektor durch Induktionshärtung und/oder durch Flammenhärtung gehärtet ist.

4. Treibscheibe für Aufzüge nach Anspruch 1 bis 3, **dadurch gekennzeichnet, dass** die Treibscheibe aus einer regelmässigen Folge von gehärteten und nicht gehärteten Sektoren besteht.

5. Verfahren zum Herstellen von Treibscheiben (1) für Aufzüge mit mindestens zwei Sektoren (3, 4), wobei die Sektoren (3, 4) als zylindrische Kreisausschnitte der Treibscheibe definiert sind, die in einem Winkelbereich (α) vom Zentrum der Treibscheibe (1) abgegrenzt sind, **dadurch gekennzeichnet, dass** die Sektoren (3, 4) aus derselben metallischen Legierung bestehen, wobei mindestens einer der Sektoren (3) gehärtet ist und mindestens ein anderer der Sektoren (4) nicht gehärtet ist.

6. Verfahren nach Anspruch 5, **dadurch gekennzeichnet, dass** mindestens ein Sektor im Winkelbereich von 15° bis 35° gehärtet wird und mindestens ein Sektor im Winkelbereich von 1° bis 15° nicht gehärtet wird.

7. Verfahren nach Anspruch 5 bis 6, **dadurch gekennzeichnet, dass** mindestens ein Sektor durch Induktionshärtung und/oder durch Flammenhärtung gehärtet wird.

8. Verfahren nach Anspruch 5 bis 7, **dadurch gekennzeichnet dass** die Sektoren der Treibscheibe sequentiell um den ganzen Umfang der Oberfläche der Treibscheibe gehärtet und nicht gehärtet werden.

## Claims

1. Drive pulley (1) for lifts, with at least two sectors (3, 4), wherein the sectors (3, 4) are defined as cylindrical sectors of the drive pulley, which are bounded in an angular range (α) by the centre of the drive pulley (1), **characterised in that** the sectors (3, 4) consist of the same metallic alloy, wherein at least one of the sectors (3) is hardened and at least one other one of the sectors (4) is not hardened.

2. Drive pulley for lifts according to claim 1, **characterised in that** at least one sector is hardened in the angular range (α) of 15° to 35° and at least one sector is not hardened in the angular range of 1° to 15°.

3. Drive pulley for lifts according to claim 1 to 2, **characterised in that** at least one sector is hardened by induction hardening and/or by flame hardening.

4. Drive pulley for lifts according to claim 1 to 3, **characterised in that** the drive pulley consists of a regular sequence of hardened and non-hardened sectors.

5. Method of producing drive pulleys (1) for lifts, with at least two sectors (3, 4), wherein the sectors (3, 4) are defined as cylindrical sectors of the drive pulley, which are bounded in an angular range (α) by the centre of the drive pulley (1), **characterised in that** the sectors (3, 4) consist of the same metallic alloy, wherein at least one of the sectors (3) is hardened and at least one other one of the sectors (4) is not hardened.

6. Method according to claim 5, **characterised in that** at least one sector is hardened in the angular range of 15° to 35° and at least one sector is not hardened in the angular range of 1° to 15°.

7. Method according to claim 5 to 6, **characterised in that** at least one sector is hardened by induction hardening and/or by flame hardening.

8. Method according to claim 5 to 7, **characterised in that** the sectors of the drive pulley are hardened and not hardened sequentially around the entire circumference of the surface of the drive pulley.

## Revendications

1. Poulie d'entraînement (1) pour ascenseurs avec au moins deux secteurs (3, 4), les secteurs (3, 4) étant définis comme des secteurs de cercle cylindriques de la poulie qui sont délimités par rapport au centre de la poulie (1) dans une plage angulaire (α) , **caractérisée en ce que** les secteurs (3, 4) se composent du même alliage métallique, l'un au moins des secteurs (3) étant trempé tandis qu'au moins un autre secteur (4) n'est pas trempé.

2. Poulie d'entraînement pour ascenseurs selon la revendication 1, **caractérisée en ce qu'**au moins un secteur dans la plage angulaire (α) de 15 ° à 35 ° est trempé et au moins un secteur dans la zone angulaire de 1° à 15 ° n' est pas trempé.

3. Poulie d'entraînement pour ascenseurs selon les revendications 1 à 2, **caractérisée en ce qu'**au moins un secteur est trempé par induction et/ou à la flamme.

4. Poulie d'entraînement pour ascenseurs selon les revendications 1 à 3, **caractérisée en ce qu'**elle se compose d'une succession régulière de secteurs trempés et de secteurs non trempés.

5. Procédé pour fabriquer des poulies d'entraînement (1) pour ascenseurs avec au moins deux secteurs (3, 4), les secteurs (3, 4) étant définis comme des secteurs de cercle cylindriques de la poulie qui sont délimités par rapport au centre de la poulie (1) dans une plage angulaire (α), **caractérisé en ce que** les secteurs (3, 4) se composent du même alliage métallique, l'un au moins des secteurs (3) étant trempé tandis qu'au moins un autre secteur (4) n'est pas trempé.

6. Procédé selon la revendication 5, **caractérisé en ce qu'**au moins un secteur dans la plage angulaire (α) de 15° à 35° est trempé et au moins un secteur dans la zone angulaire de 1° à 15° n'est pas trempé.

7. Procédé selon les revendications 5 à 6, **caractérisé en ce qu'**au moins un secteur est trempé par induction et/ou à la flamme.

8. Procédé selon les revendications 5 à 7, **caractérisé en ce que** les secteurs de ladite poulie sont successivement trempés et non trempés, sur toute la circonférence de la surface de la poulie d'entraînement.
